# FASCICULE DE BREVET EUROPEEN

(11) **EP 0 771 011 B1**
(45) Date de publication et mention de la délivrance du brevet: **11.07.2001**
(21) Numéro de dépôt: 96402193.5
(22) Date de dépôt: 15.10.1996
(51) Int. Cl.: H01F 3/14, H01F 41/02

(54) **Noyau magnétique mixte**
Gemischter Magnetkern
Mixed magnetic core

(30) Priorité: 24.10.1995 FR 9512493
(43) Date de publication de la demande: 02.05.1997
(73) Titulaire: THOMSON-CSF, 75008 Paris (FR)
(72) Inventeur: Beauclair, François, Thomson-CSF, SCPI, 92402 Courbevoie Cedex (FR); Delvinquier, Jean-Pierre, Thomson-CSF, SCPI, 92402 Courbevoie Cedex (FR); Lebourgeois, Richard, Thomson-CSF, SCPI, 92402 Courbevoie Cedex (FR); Pate, Michel, Thomson-CSF, SCPI, 92402 Courbevoie Cedex (FR); Rohart, Claude, Thomson-CSF, SCPI, 92402 Courbevoie Cedex (FR)
(74) Mandataire: Simonnet, Christine

(56) Documents cités:
- EP-A- 0 004 272
- EP-A- 0 532 788
- DE-A- 3 040 368
- DE-A- 3 412 003
- DE-B- 1 159 088
- DE-U- 8 609 584
- US-A- 4 731 191
- PATENT ABSTRACTS OF JAPAN vol. 009, no. 075 (E-306), 4 Avril 1985 & JP-A-59 210623 (MATSUSHITA DENKO KK), 29 Novembre 1984,
- PATENT ABSTRACTS OF JAPAN vol. 010, no. 347 (E-457), 21 Novembre 1986 & JP-A-61 150206 (TOSHIBA CORP), 8 Juillet 1986,
- ULLMANN'S ENCYCLOPEDIA OF INDUSTRIAL CHEMISTRY, Vol. A16, pp. 39-41

## Description

La présente invention concerne un noyau magnétique mixte notamment pour inductances ou transformateurs.
Les inductances ainsi réalisées pourront servir d'inductances de filtrage ou être utilisées dans des convertisseurs de puissance travaillant à des fréquences voisines ou supérieures à environ 0,1 MHz.

Les développements des systèmes électroniques cherchent à miniaturiser les sources d'alimentation. Le passage des régulateurs à structure linéaire aux convertisseurs à découpage a constitué un pas décisif pour la diminution de l'encombrement et l'amélioration des performances des sources d'alimentation. La fréquence de découpage n'a cessé d'augmenter dans le but de poursuivre la miniaturisation. Les convertisseurs actuels atteignent et même dépassent un mégahertz. Les architectures nécessitent des inductances de faibles valeurs (quelques micro-Henry) devant présenter des pertes totales (pertes du conducteur et du circuit magnétique) faibles sous forte induction et utilisant des matériaux de faible perméabilité (inférieure à environ 200).

Les matériaux magnétiques à perméabilité réduite actuellement disponibles sur le marché présentent sous forte induction (supérieure à environ 10 mT) des pertes très élevées qui font qu'aujourd'hui les composants magnétiques sont les composants les plus encombrants des convertisseurs. Pour les matériaux magnétiques existants la faible perméabilité et les faibles pertes sont des caractéristiques contradictoires. Une inductance de quelques micro-Henry comportera quelques spires ou un noyau à faible perméabilité.

Un faible nombre de spires ayant une différence de potentiel élevée à ses bornes génère une induction magnétique élevée dans le noyau. Comme les pertes dans le noyau sont au moins proportionnelles au carré de l'induction, elles croissent très vite lorsque le nombre de spires décroît. Pour obtenir des pertes réduites, il faut un grand nombre de spires ce qui impose un noyau à faible perméabilité.

Il existe des inductances à air, à noyau amagnétique. Leur perméabilité est égale à un et les pertes dans le noyau son nulles. Leur encombrement est important à cause de la perméabilité égale à un du noyau amagnétique. Les pertes "cuivre" dissipées par le bobinage sont importantes. Les perturbations électromagnétiques générées sont gênantes pour le voisinage et difficiles à éliminer.

Il existe des inductances à noyau magnétique en céramique polycristalline, telle que les ferrites de type spinelle, à entrefer localisé à air. Le ferrite malgré ses pertes de l'ordre du centième ou du dixième de W/cm³, selon l'induction et la fréquence, présente des perméabilités proches de 1000, ce qui est beaucoup trop élevé pour l'application des convertisseurs. Les ferrites à faible perméabilité comme le ferrite de nickel qui présente une perméabilité égale à 10, ont des pertes trop élevées pour l'application des convertisseurs.

Il existe aussi des inductances à noyau magnétique composite à entrefer réparti. Ces matériaux sont constitués d'alliages ferromagnétiques en poudre dispersés dans un liant diélectrique. Les pertes par rayonnement sont diminuées par rapport aux noyaux à entrefer localisé. Il y a essentiellement deux catégories de poudres : les poudres de fer et de fer-cabonyle dont la perméabilité va de 5 à 250 environ et les poudres à base d'alliages de fer-nickel dont la perméabilité va de 14 à 550 environ.

Les pertes dans ces matériaux sont 15 à 20 fois plus fortes que celles des ferrites de puissance massifs dans les mêmes conditions de fréquence, d'induction et de température.

Par exemple, les meilleurs matériaux magnétiques composites du marché ont les caractéristiques suivantes pour des échantillons toriques de i diamètre moyen égal à 10 mm, à température ambiante, pour une induction de 30 mT à 1 MHz :
. fer-carbonyl : pertes supérieures à 1,5 W/cm³
. fer-nickel : pertes supérieures à 2 W/cm³

Dans la demande de brevet DE 11 59 088 il est décrit une bobine d'inductance dont l'entrefer est muni d'élément de saturation à base de poudre de fer agglomérée par de la résine. La poudre de fer peut prendre la forme de plaquettes qui sont enveloppées d'un enveloppe en résine.

La présente invention propose un noyau magnétique possédant à induction élevée des pertes de l'ordre de celles des céramiques magnétiques polycristallines et une perméabilité réduite d'un facteur 100 environ par rapport à celle de ces matériaux de perméabilité généralement comprise entre 700 et 3000.

La présente invention concerne un noyau magnétique comportant un corps en céramique magnétique polycristalline avec au moins un entrefer localisé. L'entrefer localisé est réalisé dans un matériau magnétique composite.

De préférence, la céramique magnétique polycristalline du corps est un ferrite de type spinelle répondant à la formule MₓZn_{y}Fe_{2+α}O₄ où M est un ion manganèse ou nickel et x + y +α = 1.

Le matériau magnétique composite peut être réalisé à base d'alliages ferromagnétiques tels que des poudres de fer-carbonyl ou de fer-nickel noyés dans un liant diélectrique ou à base de plaquettes en céramique magnétique polycristalline noyées dans un liant diélectrique et orientées avec leurs faces principales sensiblement parallèles au champ magnétique.

La céramique magnétique polycristalline des plaquettes est de préférence un ferrite de type spinelle répondant à la formule : M'_{x'} Zn_{y'} Fe_{2+α'} O₄ où M' est un ion manganèse ou nickel et x' + y' +α' = 1.

Le liant diélectrique peut être une résine de type époxyde, phénolique, polyimide ou à base acrylique.

L'entrefer localisé peut être rendu solidaire du corps par collage ou bien inséré directement par moulage.

Un tel noyau peut travailler à des inductions plus élevées que les matériaux disponibles pour un même niveau de pertes et une même perméabilité.

Un tel noyau a un volume inférieur à ceux disponibles pour un même niveau de pertes et une même perméabilité.

La présente invention concerne également une inductance et un transformateur qui comportent un tel noyau.

D'autres caractéristiques et avantages de l'invention apparaîtront à la lecture de la description de certains exemples de réalisation, illustrés par les figures suivantes qui représentent :
- la figure 1 : un noyau torique selon l'invention ;
- la figure 2 : la variation de la perméabilité apparente d'un noyau torique mixte ferrite/fer-carbonyl selon l'invention en fonction d'ε ; ε étant le rapport de la largeur de l'entrefer sur la longueur magnétique équivalente du noyau ;
- la figure 3 : les pertes totales en fonction de l'induction et de la température d'un noyau torique mixte ferrite/fer-carbonyl selon l'invention ;
- la figure 4 : une inductance selon l'invention ;
- la figure 5 : un transformateur selon l'invention.

La figure 1 montre de manière schématique un noyau torique conforme à l'invention. Ce noyau comporte un corps 1 en céramique magnétique polycristalline avec au moins un entrefer 2 localisé. L'entrefer 2 est réalisé dans un matériau magnétique composite.

Le fait d'insérer un entrefer localisé 2 dans le circuit magnétique formé par le corps en céramique magnétique polycristalline permet d'abaisser la perméabilité du corps sans pratiquement augmenter ses pertes. La céramique magnétique polycristalline est un ferrite de type spinelle répondant à la formule Mₓ Zn_{y} Fe_{2+α} O₄ où M est un ion manganèse ou nickel et x + y + α = 1.

Le corps 1 peut être un ferrite de puissance de type PC50 de chez TDK, de type F4 de chez LCC, de type 3F4 de chez Philips. Sa perméabilité vaut environ 1000 à 1 MH z.

L'entrefer 2 peut être un composite à base d'alliages ferromagnétiques en poudre, tels que des poudres de fer-carbonyl ou de fer-nickel, dispersés dans un liant diélectrique. Dans le cas de poudre de fer-carbonyl, les grains seront de préférence passivés chimiquement pour éviter leur oxydation.

Le liant peut être une résine époxyde, phénolique, polyimide ou à base acrylique.

L'entrefer peut être un composite de type A08 de chez Saphyr, de type T26 de chez Micrométal, de la série 55 000 ou 58 000 de chez Magnetics. Sa perméabilité est de l'ordre de 10 à 1 MHz.

Sur la figure 1, la largeur e de l'entrefer 2 vaut environ un quart du périmètre du noyau. Dans les noyaux existants, à entrefer à air, la largeur de l'entrefer était très petite devant celle du corps pour éviter les fuites par rayonnement qui sont perturbatrices pour les composants placés à proximité du noyau. Dans un noyau selon l'invention, l'entrefer 2 en matériau composite canalise le flux et les fuites par rayonnement sont pratiquement éliminées.

La perméabilité apparente µa d'un noyau tel que celui représenté à la figure 1 est donnée en première approximation par :$\text{µ} \text{a=} \frac{\text{µ1.µ2}}{\text{µ2+ε.µ1}}$$\text{où ε=} \frac{\text{e}}{\text{Lm}}$
e : largeur de l'entrefer
Lm : longueur magnétique équivalente du noyau
µ1 : perméabilité du corps en ferrite
p 1 ≈ 1 000 pour un ferrite MnZn
µ2 : perméabilité de l'entrefer en matériau magnétique composite
µ2 ≈ 10 pour un composite fer-carbonyl.

La perméabilité µa vaut donc environ 34 ce qui est tout à fait acceptable pour une application dans les convertisseurs à haut niveau d'intégration.

La figure 2 donne la variation de la perméabilité apparente d'un noyau torique ferrite/fer-carbonyl selon l'invention en fonction de ε.

La perméabilité d'un tel noyau a été considérablement réduite dès l'introduction d'un entrefer dont la largeur représente 20 % de la longueur magnétique équivalente du noyau.

Des mesures des pertes totales d'un noyau torique en ferrite/fer carbonyl tel que celui de la figure 1 sont données en figure 3 en fonction de l'induction et de la température. On observe des pertes très faibles dans une large plage de température. Elles sont compatibles avec la majorité des applications des convertisseurs. Les pertes totales d'un noyau torique ferrite fer/carbonyl selon l'invention à 80° C et à 30 mT s'élèvent à 0,22 W/cm³.

Les pertes totales mesurées dans les mêmes conditions pour le matériau composite fer-carbonyl massif s'élèvent à 2,5 W/cm³. Le gain est de plus de 10. Le fait d'introduire un entrefer localisé 2 en matériau magnétique composite possédant des pertes élevées n'a pratiquement pas dégradé les pertes du noyau par rapport à celles du corps en ferrite de type spinelle.

L'entrefer 2 peut aussi être réalisé dans un matériau magnétique composite tel que celui décrit dans la demande de brevet français déposée le 19 septembre 1995 sous le n° 95 10952 par la demanderesse.

Ce matériau magnétique composite comporte des plaquettes en céramique magnétique polycristalline noyées dans un liant diélectrique. Les plaquettes sont orientées de manière à ce que leurs faces principales soient sensiblement parallèles au champ magnétique auquel le noyau est destiné à être soumis. La céramique magnétique polycristalline est un ferrite de type spinelle répondant à la formule :

M'_{x'} Zn_{y'} Fe_{2+α'} O₄

avec x'+y'+α' = 1, où M' est un ion manganèse ou nickel.

Le liant est de la résine par exemple de type époxyde, phénolique, polyimide ou à base acrylique.

Les plaquettes sont empilées en strates et noyées dans le liant. Il peut y avoir une ou plusieurs plaquettes par strates. D'une strate à l'autre les plaquettes peuvent être disposées en colonnes ou en quinconce.

L'entrefer 2 peut être rendu solidaire du corps 1 par collage par exemple. Il peut également être moulé directement à sa place.

La présente invention concerne aussi une inductance réalisée à partir d'un tel noyau. La figure 4 montre un exemple d'inductance réalisée à partir d'un noyau torique avec un corps 30 en ferrite et quatre entrefers localisés 31 disposés régulièrement dans le corps 30. Ces entrefers 31 sont réalisés avec des plaquettes 33 noyées dans un liant diélectrique 34 comme décrit précédemment. Cette inductance comporte aussi un bobinage 32 situé de préférence sur le corps 30 de manière à minimiser l'interaction du bobinage 32 avec les entrefers 31 en matériau magnétique composite possédant une perméabilité plus faible que celle du corps 30. Les conducteurs utilisés pour le bobinage 32 seront de préférence des fils multibrins émaillés ou de Litz de manière à diminuer les pertes cuivre à des fréquences supérieures à environ 50 kHz. Ces inductances peuvent servir d'inductance de filtrage ou d'inductance de convertisseurs résonnants.

Pour réaliser une inductance selon l'invention on commence par choisir le matériau du corps du noyau en fonction de la fréquence à laquelle doit fonctionner l'inductance et de la perméabilité apparente qu'elle doit avoir. Puis à partir de la perméabilité que possède ce matériau, on calcule les dimensions de ou des entrefers et leur charge en matériau magnétique pour obtenir la perméabilité apparente désirée.

La figure 5 montre un transformateur selon l'invention. Il comporte un noyau 50 en E à jambes rectangulaires dont une centrale 52 et deux extrêmes 51. Ce noyau 50 comporte un corps 53 en ferrite et au niveau de chaque jambe 51, 52 un entrefer localisé 54 en matériau magnétique composite.
Deux bobinages 55, 56 autour des jambes extrêmes 51 contribuent à former le primaire et le secondaire du transformateur. Ces bobinages n'entourent pas les entrefers 54.

Dans les exemples décrits les entrefers avaient tous la même forme. Il est bien entendu qu'ils peuvent avoir des formes différentes, des compositions différentes et des charges en matériau magnétique différentes.

## Revendications

1. Noyau magnétique comportant un corps (1) et au moins un entrefer (2) localisé en matériau magnétique composite, caractérisé en ce que le matériau magnétique composite est réalisé à partir de plaquettes (33) de céramique magnétique polycristalline noyées dans un liant diélectrique (34), les plaquettes (33) étant orientées de manière à ce que leurs faces principales soient sensiblement parallèles au champ magnétique auquel le noyau est destiné à être soumis, le corps étant réalisé en céramique magnétique polycristalline.

2. Noyau selon la revendication 1, caractérisé en ce que la céramique magnétique polycristalline du corps (1) est un ferrite de type spinelle répondant à formule :
MₓZn_{y}Fe_{2+α} O₄
où M est un ion manganèse ou nickel et x + y+ α = 1

3. Noyau selon l'une des revendications 1 ou 2, caractérisé en ce que la céramique magnétique polycristalline des plaquettes est un ferrite de type spinelle répondant à la formule :
M'_{x'}Zn_{y'} Fe_{2+α'} O₄
où M' est un ion manganèse ou nickel et x' + y' + α' = 1

4. Noyau selon l'une des revendications 1 à 3, caractérisé en ce que les plaquettes (33) sont disposées en strates.

5. Noyau selon l'une des revendications 1 à 4, caractérisé en ce que le liant diélectrique est une résine de type époxyde, phénolique, polyimide ou à base acrylique.

6. Noyau selon l'une des revendications 1 à 5, caractérisé en ce que l'entrefer (2) localisé est rendu solidaire du corps (1) par collage.

7. Noyau selon l'une des revendications 1 à 6, caractérisé en ce que l'entrefer (2) localisé est rendu solidaire du corps (1) par moulage.

8. Inductance caractérisée en ce qu'elle comporte un noyau selon l'une des revendications 1 à 7.

9. Inductance selon la revendication 8, caractérisée en ce qu'elle comporte au moins un bobinage (32) situé au niveau du corps (30) du noyau.

10. Inductance selon l'une des revendications 8 ou 9, caractérisée en ce que le bobinage (32) est réalisé avec des conducteurs multibrins.

11. Transformateur caractérisé en ce qu'il comporte un noyau selon l'une des revendications 1 à 7.

12. Transformateur selon la revendication 11, caractérisé en ce qu'il comporte au moins un bobinage (55, 56) situé au niveau du corps (50) du noyau.

13. Transformateur selon l'une des revendications 11 ou 12, caractérisé en ce que le bobinage (55,56) est réalisé avec des conducteurs multibrins.

## Patentansprüche

1. Magnetkern mit einem Körper (1) und mindestens einem lokalisierten Magnetspalt (2) aus einem magnetischen Kompositmaterial, dadurch gekennzeichnet, daß das magnetische Kompositmaterial von Plättchen (33) aus einer polykristallinen magnetischen Keramik gebildet wird, die in ein dielektrisches Bindemittel (34) eingebettet sind und so ausgerichtet sind, daß ihre Hauptseiten im wesentlichen parallel zum Magnetfeld verlaufen, dem der Kern ausgesetzt werden soll, und daß der Körper aus polykristalliner magnetischer Keramik besteht.

2. Kern nach Anspruch 1, dadurch gekennzeichnet, daß die polykristalline magnetische Keramik des Körpers (1) ein Ferrit vom Spinelltyp gemäß folgender Formel ist:
MₓZn_{y}Fe_{2+α} O₄,
wobei M ein Manganion oder Nickelion ist und die folgende Beziehung gilt: x+y+α=1.

3. Kern nach einem der Ansprüche 1 und 2, dadurch gekennzeichnet, daß die polykristalline magnetische Keramik der Plättchen ein Ferrit vom Spinelltyp gemäß folgender Formel ist: M'_{x'}Zn_{y'}Fe_{2+α'}O₄, wobei M' ein Manganion oder Nickelion ist und die folgende Beziehung gilt: x'+y'+α'=1.

4. Kern nach einem der Ansprüche 1 bis 3, dadurch gekennzeichnet, daß die Plättchen (33) in Schichten angeordnet sind.

5. Kern nach einem der Ansprüche 1 bis 4, dadurch gekennzeichnet, daß das dielektrische Bindemittel ein Harz vom Epoxid-, Phenol oder Polyimidtyp oder ein Harz auf Akrylbasis ist.

6. Kern nach einem der Ansprüche 1 bis 5, dadurch gekennzeichnet, daß der lokalisierte Magnetspalt (2) mit dem Körper (1) verklebt ist.

7. Kern nach einem der Ansprüche 1 bis 6, dadurch gekennzeichnet, daß der lokalisierte Magnetspalt (2) mit dem Körper (1) durch Gießen verbunden ist.

8. Spule, dadurch gekennzeichnet, daß sie einen Kern nach einem der Ansprüche 1 bis 7 enthält.

9. Spule nach Anspruch 8, dadurch gekennzeichnet, daß sie mindestens eine Wicklung (32) enthält, die im Bereich des Körpers (30) des Kerns liegt.

10. Spule nach einem der Ansprüche 8 und 9, dadurch gekennzeichnet, daß die Wicklung (32) aus mehradrigen Leitern besteht.

11. Transformator, dadurch gekennzeichnet, daß er einen Kern nach einem der Ansprüche 1 bis 7 enthält.

12. Transformator nach Anspruch 11, dadurch gekennzeichnet, daß er mindestens eine Wicklung (55, 56) enthält, die im Bereich des Körpers (50) des Kerns liegt.

13. Transformator nach einem der Ansprüche 11 und 12, dadurch gekennzeichnet, daß die Wicklung (55,56) aus mehradrigen Leitern gebildet wird.

## Claims

1. Magnetic core comprising a body (1) and at least one localised gap (2) made of a composite magnetic material, characterised in that the composite magnetic material is made from polycrystalline magnetic ceramic wafers (33) embedded in a dielectric binder (34), the wafers (33) being orientated such that their main faces are substantially parallel with the magnetic field to which it is intended to subject the core, the body being made of polycrystalline magnetic ceramic.

2. Core according to claim 1, characterised in that the polycrystalline magnetic ceramic of the body (1) is a spinel type ferrite satisfying the formula:
MₓZn_{y}Fe_{2+α} O₄
where M is a manganese or nickel ion and x+y+α=1.

3. Core according to either of claims 1 and 2, characterised in that the polycrystalline magnetic ceramic of the wafers is a spinel type ferrite satisfying the formula:
M'_{x'}Zn_{y'}Fe_{2+α'}O₄
where M' is a manganese or nickel ion and x'+y'+α'=1.

4. Core according to any of claims 1 to 3, characterised in that the wafers (33) are arranged in strata.

5. Core according to any of claims 1 to 4, characterised in that the dielectric binder is a resin of the epoxy, phenol, polyimide or acrylic-based type.

6. Core according to any of claims 1 to 5, characterised in that the localised gap (2) is fixedly joined to the body (1) by bonding.

7. Core according to any of claims 1 to 6, characterised in that the localised gap (2) is fixedly joined to the body (1) by moulding.

8. Inductor characterised in that it comprises a core according to any of claims 1 to 7.

9. Inductor according to claim 8, characterised in that it comprises at least one coil (32) located on the body (30) of the core.

10. Inductor according to either of claims 8 and 9, characterised in that the coil (32) is made with multi-stranded conductors.

11. Transformer characterised in that it comprises a core according to any of claims 1 to 7.

12. Transformer according to claim 11, characterised in that it comprises at least one coil (55, 56) located on the body (50) of the core.

13. Transformer according to either of claims 11 or 12, characterised in that the coil (51) is made with multi-stranded conductors.
